# DEMANDE DE BREVET EUROPEEN

(11) **EP 0 306 098 A2**
(43) Date de publication de la demande: **08.03.1989**
(21) Numéro de dépôt: 88201849.2
(22) Date de dépôt: 30.08.1988
(51) Int. Cl.: B22F 3/00, B22F 3/14

(54) **Procédé pour la formation de pièces par métallurgie des poudres et pièces obtenues au moyen de ce procédé**

(30) Priorité: 02.09.1987 BE 8700990
(71) Demandeur: "National Forge Europe" N.V., B-2700 Sint-Niklaas (BE)
(72) Inventeur: Buekenhout, Louis, B-1960 Sterrebeek (BE)
(74) Mandataire: Ottelohe, Jozef René

(57) **Abrégé**

Le procédé se compose principalement de :
a- la fabrication d'un moule positif conducteur d'électricité en matière à bas point de fusion de la pièce à obtenir;
b- le dépôt d'une couche de métal sur le moule positif par électrolyse pour le façonnage d'un moule négatif (1) creux de la pièce;
c- l'enlèvement par fusion du moule positif à bas point de fusion hors du moule négatif (1);
d- le remplissage du moule négatif (1) au moyen d'une poudre métallique (2), l'augmentation de la densité de la poudre métallique et le dégazage de la poudre métallique;
e- la fermeture sous vide du moule négatif (1) rempli;
f- la compression isostatique à chaud du moule négatif (1) rempli au moyen d'un fluide de compression;
g- l'enlèvement du moule négatif (1) rempli hors de la presse isostatique (3) et l'enlèvement du moule négatif (1) de la pièce ainsi obtenue.

## Description

L'invention concerne un procédé pour la formation de pièces de n'importe quelle forme obtenues au moyen de la métallurgie des poudres et la compression isostatique de poudres métalliques. L'invention concerne également toutes les pièces obtenues au moyen de l'application de ce procédé.

On connaît du brevet américain 3.700.435 un procédé qui consiste pricipalement à confectionner préalablement un moule de matière poreuse, comme le silice, le zirconium, l'alumine ou un composé de ceux-ci, dont la forme correspond à la forme de la pièce à obtenir, à remplir ce moule d'une poudre métallique, à loger ce moule rempli dans un espace fermé qui est rempli d'une matière solide comme le zirconium, qui est utilisée comme moyen de compression secondaire, et à compresser isostatiquement et à la température et la pression voulue le moule rempli au moyen d'un fluide de pression.

L'incovénient de ce procédé est que le moule poreux n'est pas étanche aux gaz, ce qui peut provoquer des difficul tés lors du frittage de la pièce. Un autre inconvénient supplémentaire est que le moyen de compression secondaire est absolument nécessaire dans la presse isostatique pour réaliser le frittage.

Dans le brevet américain 3.992.200 un procédé identique est également décrit, dans lequel, toutefois, un métal réactif du groupe titane, zircon, hafnium et des composés de ceux-ci est ajouté au moyen de compression secondaire pour absorber l'oxygène et l'azote présents dans le moyen de compression secondaire.

Outre les inconvénients précités, ce procédé a l'inconvénient qu'un métal complémentaire doit être ajouté au moyen de compression secondaire.

Pour remédier à ces inconvénients, selon l'invention un procédé est mis au point qui se compose principalement de: la fabrication d'un moule positif conducteur électrique en matière à point de fusion bas de la pièce à obtenir; le dépôt d'une couche de métal sur le moule positif par électrolyse pour la formation d'un moule négatif creux de la pièce; la fonte du moule positif à point de fusion bas pour la faire sortir du moule négatif; le remplissage du moule négatif d'une poudre métallique, l'augmentation de la densité de la poudre métallique et le dégazage de la poudre métallique; la fermeture sous vide du moule négatif rempli; la compression isostatique chaude du moule négatif rempli au moyen d'un fluide de pression; et la prise du moule négatif rempli hors de la presse isostatique et l'enlèvement du moule négatif de la pièce ainsi obtenue.

Ce procédé a donc l'avantage qu'un moule négatif et étanche au gaz peut être obtenu sans peine, même pour des pièces relativement compliquées. Ce procédé a également l'avantage qu'il n'est pas nécessaire de faire usage d'un moyen de compression secondaire et qu'on peut faire un meilleur usage de l'espace utile dans la presse isostatique.

En se référant au dessin ci-annexé, qui représente le façonnage d'une pièce par compression isostatique conformément à l'invention, une description plus détaillée du procédé conforme à l'invention suit ci-dessous

De la pièce de n'importe quelle forme à obtenir on fabrique d'abord un moule positif en une matière à bas point de fusion et conducteur d'électricité. Pour cela, il peut être fait usage d'une technique de façonnage connue et d'un alliage de métal à bas point de fusion comme un alliage Wood à point de fusion de 70°C. On peut aussi faire usage de cire, dont un moule positif est façonné, par exemple par moulage par injection, et qui est rendu conducteur d'électricité. Dans les deux cas, les dimensions du moule positif sont déterminées par les propriétés technologiques de la poudre métallique qui est utilisé pour l'obtention de la pièce et par ses dimensions finales.

Le moule positif ainsi obtenu et qui est conducteur d'électricité est utilisé en tant que cathode pour le dépôt électrolytique d'une couche de métal d'épaisseur suffisante sur le moule positif, grâce à quoi un moule négatif est obtenu, qui ferme comme une enveloppe autour du moule positif. Pour ce traitement également, l'épaisseur de la couche de métal déposée dépend des propriétés de la poudre métallique utilisée pour la pièce à obtenir et de ses dimensions finales. On obtient donc un moule négatif 1 en métal étanche aux gaz ou enveloppe qui peut être facilement confectionné, même des pièces les plus divergentes à forme compliquée et sans que pour cela des usi nages difficiles doivent être effectués. Le choix du traitement électrolytique dépend de la matière utilisée pour le façonnage du moule négatif ou enveloppe et des propriétés mécaniques de cette matière. Le choix de cette matière à déposer est déterminé sous sa part par la nature de la poudre métallique pour le façonnage de la pièce à obtenir. C'est ainsi qu'en tant que matière à déposer on peut utiliser du nickel, du cuivre, de l'or, du cobalt, etc.

Après que le moule négatif 1 a été réalisé, le moule positif est enlevé au moyen de la fonte de l'alliage à bas point de fusion ou de la cire dont le moule positif a été confectionné. Quand il est fait usage, par exemple, d'un alliage Wood, ceci peut s'effectuer en plongeant dans de l'eau bouillante le moule négatif 1 avec le moule positif y enfermé et en laissant s'écouler l'alliage fondu hors du moule négatif. N'importe quel autre procédé de fusion peut naturellement être utilisé.

Le moule négatif 1 qui reste donc ainsi sera d'abord nettoyé et ensuite rempli de la poudre métallique 2 choisie de n'importe quelle espèce pour le façonnage de la pièce à obtenir et pendant ou après le remplissage la densité de la poudre métallique est augmentée, par exemple par vibration, et la poudre métallique versée dans le moule négatif est dégazée d'une manière statique ou dynamique. Après cela le moule négatif rempli est fermé sous vide, par exemple au moyen d'une soudure, de sorte que le moule négatif est hermétiquement fermé.

Le moule négatif 1 ainsi rempli et hermétiquement fermé est placé ensuite dans une presse isostatique 3 chaude sur, par exemple, une grille ou plaque porteuse 4, dans laquelle il est compressé isostatiquement au moyen d'un fluide de pression, par exemple un gaz rare comme l'argon ou l'hélium, sous une pression et à une température dépendantes de la poudre métallique utilisée, et ce jusqu'à ce que la densité théorique de la poudre métallique soit atteinte. Ce moule 1 est placé dans la presse de manière qu'une déformation minimale seulement de la pièce à obtenir soit possible pendant la compression. Si on le désire, on peut, en ce cas, faire usage d'un deuxième moyen de pression comme une poudre céramique, au moyen duquel l'espace précité autour du moule négatif est rempli.

Après le refroidissement et l'enlèvement du fluide de compression hors de la presse isostatique 3, le moule négatif 1 rempli et traite ayant été sorti de la presse et la pièce étant formée, le moule négatif 1 est enlevé de la pièce. Ceci peut se faire au moyen de la corrosion chimique de la matière du moule négatif, de sa dissolution anodique ou d'un usinage mécanique de cette matière. Il reste alors seulement une pièce bien formée qui peut ensuite être usinée de la manière connue et aux dimensions voulues si c'est nécessaire.

## Revendications

1.- Procédé pour la formation de pièces au moyen de la métallurgie des poudres, caractérisé par le fait qu'il se compose principalement de :
a- la fabrication d'un moule positif conducteur d'électricité en matière à bas point de fusion de la pièce à obtenir;
b- le dépôt d'une couche de métal sur le moule positif par électrolyse pour le façonnage d'un moule négatif (1) creux de la pièce;
c- l'enlèvement par fusion du moule positif à bas point de fusion hors du moule négatif (1);
d- le remplissage du moule négatif (1) au moyen d'une poudre métallique (2), l'augmentation de la densité de la poudre métallique et le dégazage de la poudre métallique;
e- la fermeture sous vide du moule négatif (1) rempli;
f- la compression isostatique à chaud du moule négatif (1) rempli au moyen d'un fluide de compression;
g- l'enlèvement du moule négatif (1) rempli hors de la presse isostatique (3) et l'enlèvement du moule négatif (1) de la pièce ainsi obtenue.

2.- Procédé conforme à la revendication 1, caractérisé par le fait que le moule positif conducteur d'électricité est formé d'un alliage métallique à bas point de fusion.

3.- Procédé conforme à la revendication 2, caractérisé par le fait que l'alliage métallique est un alliage Wood.

4.- Procédé conforme à la revendication 1, caractérisé par le fait que le moule positif conducteur d'électricité est formé de cire rendue électriquement conductible.

5- Procédé conforme à la revendication 1, caractérisé par le fait que le moule positif conducteur d'électricité constitue la cathode pendant l'électrolyse pour le façonnage du moule négatif.

6.- Procédé conforme à la revendication 1, caractérisé par le fait que la fusion du moule positif hors du moule négatif (1) s'effectue par immersion dans de l'eau bouillante.

7.- Procédé conforme à la revendication 1, caractérisé par le fait que la densité de la poudre métallique (2) est obtenue par vibrations et par heurts.

8.- Procédé conforme à la revendication 1, caractérisé par le fait qu'autour du moule négatif (1) rempli placé dans la presse isostatique (3) chaude un deuxième moyen de compression solide, comme une poudre céramique, est appliqué.

9.- Procédé conforme à la revendication 1, caractérisé par le fait que le moule négatif (1) de la pièce obtenue est enlevé au moyen d'une corrosion chimique, d'une dissolution anodique ou d'un usinage mécanique.

10.- Pièce obtenue au moyen de l'application du procédé conforme à une ou plusieus des revendications précitées.
